# EUROPÄISCHE PATENTSCHRIFT

(11) **EP 2 186 940 B1**
(45) Veröffentlichungstag und Bekanntmachung des Hinweises auf die Patenterteilung: **19.12.2012**
(21) Anmeldenummer: 09013677.1
(22) Anmeldetag: 30.10.2009
(51) Int. Cl.: D21H 17/57, B29D 24/00, B32B 3/12, E04C 2/36, D21H 21/18

(54) **Verfahren zur kontinuierlichen Herstellung imprägnierter Papierwaben**
Method for continuous production of impregnated paper honeycomb
Procédé de fabrication continue d'alvéoles de papier imprégné

(30) Priorität: 14.11.2008 DE 102008057481
(43) Veröffentlichungstag der Anmeldung: 19.05.2010
(73) Patentinhaber: Rühl Puromer GmbH, 61381 Friedrichsdorf (DE)
(72) Erfinder: Emig, Jürgen, 69488 Birkenau - Reisen (DE)
(74) Vertreter: Kodron, Felix

(56) Entgegenhaltungen:
- DE-A1- 19 630 408
- DE-A1-102004 059 103
- DE-A1-102006 016 943
- FR-A1- 2 568 513

## Beschreibung

Die Erfindung betrifft ein Verfahren zur kontinuierlichen Herstellung imprägnierter Papierwaben gemäß dem Oberbegriff des Patentanspruchs 1 sowie ein wasserfestes Papierwabenmaterial gemäß dem Oberbegriff des Patentanspruchs 7.

Die Papierwabe ist ein leichtes Kern- bzw. Füllmaterial mit in der Regel sechsseitiger Struktur, das hervorragende Festigkeitseigenschaften bei geringem Gewicht aufweist. Die Papierwaben sind als Kernmaterial für Sandwichkonstruktionen bei Möbeln, Türen und anderen Bauteilen bestens geeignet. Die Anwendungsmöglichkeiten von Waben sind demnach sehr vielseitig.

Allerdings sind Papierwaben in ihrem Einsatz momentan insofern eingeschränkt, dass diese beispielsweise keiner Feuchtigkeit ausgesetzt werden dürfen, da diese die strukturelle Festigkeit der Papierwaben reduziert und schließlich zerstört. Beschränkte Anwendungen erfolgen daher dort, wo Materialien mit Papierwabenkern der Witterung ausgesetzt sind oder Beeinträchtigungen durch Kondenswasser zu befürchten sind, beispielsweise bei Bauteilen im Fahrzeugbau.

In den zuvor genannten Bereichen wird momentan Wabenstrukturen aus Kunststoff oder Aluminium der Vorzug gegeben, um die Stabilität des Materials zu gewährleisten. Allerdings weisen diese Materialien den Nachteil auf kostenintensiv zu sein, weshalb der Einsatz von Papierwaben hier deutliche Einsparpotentiale sowie Gewichtsvorteile bietet. Gerade im Fahrzeugbau ist eine Reduzierung des Fahrzeuggewichts im Hinblick auf dessen Verbrauchseigenschaften ein intensiv verfolgtes konstruktionsziel.

Es ist daher anzustreben, die bekannten Papierwaben durch eine entsprechende Behandlung derart zu imprägnieren, dass diese auch in den zuvor als problematisch angesprochenen Bereichen eingesetzt werden können, in denen bislang Kunststoffen der Vorzug gegeben wird.

Die DE 102006016943 A1 schlägt daher eine Imprägnierungsbehandlung vor, bei der die Papierwabe durch Tauchen oder Besprühen des Papiers imprägniert wird. Für die Imprägnierung werden Lacke aus Polyuhrethan oder Polyesterkunststoffe, die aus Ein- oder Zwei-komponenten-Material bestehen können, vorgeschlagen.

In der EP 0 819 053 B1 ist ein Papierwabenmaterial sowie ein Verfahren zu dessen Herstellung beschrieben. Die Lösung dieses Verfahrens sieht vor, eine Imprägnierung der Waben nach deren Expansion vorzunehmen. Hierfür wird das Wabenmaterial erst angefeuchtet, dann einer elektrischen Ladung ausgesetzt, die eine Beschichtung mit einem Polymerpulver ermöglicht. Durch eine abschließende thermische Behandlung soll die Imprägnierung zustande kommen.

Nachteilig bei diesen Verfahren ist allerdings, dass es lediglich zur Bildung einer Imprägnierungsschicht um die Papierwabe kommt. Diese Imprägnierungshülle kann allerdings in der Praxis leicht beschädigt werden, wodurch beispielsweise durch feine Risse wiederum Kondenswasser oder andere Feuchtigkeit von außen in die Wabenstruktur eindringen und diese schwächen und letztlich zerstören kann.

Ein weiterer Nachteil dieser Verfahrens sowie der mit diesen Verfahren gewonnen Papierwaben ist, dass eine Anwendung ausschließlich bei bereits auf das benötigte Format zugeschnittenen Papierwabenflächen erfolgen kann. Ein nachträgliches Schneiden einer bereits derart imprägnierten Papierwabe führt immer zu einer Zerstörung der Imprägnierung an den Schnittflächen, wodurch wiederum Feuchtigkeit eindringen kann mit den bereits beschriebenen negativen Auswirkungen.

Die DE 202 01 922 U1 beansprucht ein Sandwichmaterial mit Papierwabenkern, wobei der Papierwabenkern wasserfest ausgebildet sein soll, wobei völlig offen bleibt, wie diese Wasserfestigkeit zu erreichen ist. Insofern liefert diese Schrift keine Lösung zur Frage der möglichen Imprägnierung.

Desweiteren offenbart die Schrift DE 10 2004 059 103 A1 ebenfalls ein Sandwichmaterial, in dem wasserfeste Papierwaben verbaut sein sollen, wobei das Bewirken der Wasserfestigkeit als gegeben vorausgesetzt wird. Es geht in dieser Schrift schwerpunktmäßig um die Komposition des Sandwichmaterials, weniger um die Imprägnierung der Papierwaben.

Aus der Offenlegungsschrift DE 196 30 408 A1 ist ein Verstärkungsmaterial und ein Verfahren zu dessen Herstellung bekannt, bei dem auch ein Träger auf Kartonbasis eine Imprägnierung erfährt. Hierfür wird in einem ersten Schritt das in die gewünschte Form und Grösse geschnittene Verstärkungsmaterial imprägniert durch besprühen oder übergiessen mit einem Diisocyanat, wobei ein integrales Konzentrationsprofil des Harzes über den Querschnitt des Trägermaterials angestrebt wird.

Nach diesem Imprägnierungsvorgang wird das Trägermaterial einer thermischen Behandlung in einem Bereich zwischen 120 und 190 Grad Celsius ausgesetzt, wodurch die Polymerisation in einem Zeitraum von etwa 40 Sekunden bis 3 Minuten erfolgt. In diesem Zeitfenster der Polymerisation ist das Trägermaterial und der sich im Trägermaterial bildende Polyharnstoff verformbar beispielsweise in beheizten Formgebungswerkzeugen, weshalb in diesem Verfahren noch während der Polymerisation der Formgebungsprozess des Verstärkungsmateriales erfolgt.

Nachteilig ist hierbei, dass die Imprägnierung des Trägermaterials in zeitlichen enger Kombination mit der Formgebung für eine Verwendung beispielsweise zur Verklebung mit einem formgleichen Karosserieblech erfolgen muss. Nach Abschluss der Polymerisation wäre eine entsprechende Formgebung nicht mehr möglich. Dies bedeutet, dass die Imprägnierung des Trägermaterials und die Formgebung auch örtlich zusammenfallen müssen.

Vor diesem Hintergrund ist die Aufgabe der vorliegenden Erfindung die Entwicklung eines Verfahrens zur kontinuierlichen Herstellung imprägnierter Papierwaben sowie die Schaffung entsprechender imprägnierter Papierwaben, bei dem in einem kontinuierlichen Herstellungsprozess wasserfeste Papierwaben produziert werden können, die dann aufgrund der durchgängigen Imprägnierung und der auch nach der Imprägnierung möglich Verformbarkeit als noch nicht geformte Ware vorliegen. Das Verfahren soll gleichzeitig kostengünstig und verfahrenstechnisch mit geringem Aufwand realisierbar sein.

Erreicht wird dies nach der Erfindung durch ein Verfahren zur kontinuierlichen Herstellung imprägnierter Papierwaben nach Anspruch 1. Die Unteransprüche 2 bis 6 haben vorteilhafte Ausführungen dieses Verfahrens zum Gegenstand.

Anspruch 7 beschreibt ein Papierwabenmaterial entsprechend dem erfindungsgemäßen Verfahren, wobei die Unteransprüche 8 bis 10 Bauformen dieses Materials beschreiben.

Die Aufgabe wird verfahrensgemäß gelöst, indem in einem ersten Schritt Papierwabenmaterial in einem kontinuierlichen Expansionsprozess produziert wird. Dieses kontinuierlich produzierte Material wird ebenfalls kontinuierlich mit einer Polyurethanharz-Lösungsmittel-Mischung mit durch einen Lösungsmittelanteil von 10-35% stark verringerter Viskosität durchtränkt, wodurch das Material in seiner Struktur angelöst und vollständig vom Imprägniermittel durchdrungen wird.

Es kommt dann in einem weiteren Verfahrenschritt zur Reaktion des Polyurethanharzes und der in der Papierwabe vorhandenen Feuchtigkeit und abschließend zum Aushärtungsvorgang der imprägnierten Papierwabe unter Verflüchtigung der enthaltenen Lösungsmittelanteile.

Ergebnis dieses Verfahrens ist ein kontinuierlich produziertes Papierwabenmaterial, welches derart vollständig imprägniert ist, dass es im noch unverformten Zustand in beliebige Verpackungseinheiten zugeschnitten werden kann und als imprägniertes Rohmaterial einer weiteren Verwendung zugeführt werden kann. Der zentrale Vorteil hierbei ist, dass auf diese Weise der eigentliche Formgebungsprozess der imprägnierten Papierwaben von der Herstellung respektive Imprägnierung dieser Papierwaben getrennt werden kann.

Das heisst, es ist auf diese Weise möglich, imprägnierte Papierwaben als Ausgangsmaterial für weitere Herstellungsprozesse zur Verfügung zu stellen und somit den Verbraucher dieses Papierwabenmaterials lediglich mit der abschließenden Formgebung des Produktes zu belasten, da die Produktion des Materials selbst sowie die Imprägnierung als Vorleistung erbracht worden ist. Für den Verwender des Ausgangmaterials der Papierwaben entfällt somit eine aufwendige Imprägnierung als Verfahrensschritt seiner eigenen Herstellung.

Möglich wird dies insbesondere durch die spezielle Wirkung der Kombination aus einen hohem Lösungsmittelanteil und dem die Imprägnierung bewirkenden Polyurethanharz. Der hohe Lösungsmittelanteil bewirkt beim erfindungsgemäß definierten Mengenanteil zwischen 10 und 35 % Lösungsmittelanteil, welcher je nach verwendetem Papierwabenausgangsmaterial einzustellen ist, eine strukturelle Anlösung des Papierwabenausgangsmaterial und somit einen vollständigen Transport des gelösten Polyurethanharzes in die Papierwabenstruktur ohne dass diese ihre strukturelle Integrität verliert. Die herabgesetzte Stabilität durch das Anlösen der Papierwabe durch die Polyurethan-Lösungsmittel-Mischung wird beim Aushärten des Materials durch den Verfestigungsvorgang wieder kompensiert.

Diese höhere Durchdringung des Papierwabenmaterials mit dem die Imprägnierung bewirkenden Polyurethanharz wird zudem dadurch erreicht, dass das in der Mischung enthaltene Lösungsmittel die Papierstruktur anlöst und somit saugfähiger macht, gleichzeitig aber auch die Viskosität des Polyurethanharzes herabsetzt. Durch diesen Doppeleffekt wird das fließfähigere Polyurethanharz aufgrund der Kapillarwirkung innerhalb der Mikrofaserstruktur des Papiers in diese Struktur hineingesaugt und dringt daher tief ins Papier ein. Es handelt sich somit um eine Imprägnierung auf deutlich höherem Niveau als die bekannten Oberflächenbehandlungen von Papierwaben im Stand der Technik.

Um ein vorteilhaftes Verfahren anzustreben wird im Imprägniermittel ein Ein-Komponenten-Polyurethanharz verwendet. Dieses hat insbesondere den Vorteil, dass keine Mischungsverhältnisse bei der Verarbeitung zu berücksichtigen sind, wodurch einfachere und somit auch kostengünstigere Verfahren anwendbar sind.

Als Behandlungsverfahren der Papierwabe mit Imprägniermittel ist bis zu einer Wabenstärke von ca. 28 mm das Aufsprühen des Imprägniermittels möglich. Ab einer Wabenstärke über ca. 28 mm ist dem Tauchverfahren im Imprägniermittel der Vorzug zu geben, um eine vollständige Benetzung und Durchdringung der Waben sicher zu gewährleisten.

Zur Beschleunigung der Aushärtung ist zweckmäßigerweise als abschließender Verfahrensschritt vorgesehen, die imprägnierten Papierwaben in einem Wärme- bzw. Trockenschrank zu lagern. Auf diese Weise werden außerdem die noch in der Papierwabe vorhandenen Lösungsmittelreste schneller entfernt, und die Papierwabe kann schneller weiterverarbeitet werden, beispielsweise durch das Aufbringen von Deckschichten.

Das Imprägniermittel enthält vorteilhafterweise einen Anteil von etwa 20% bis 30% eines organischen Lösungsmittels. Diese Mischung verwirklicht zwei Ansprüche an die imprägnierte Papierwabe. Zum einen die gute Durchdringung der Papierwabe aufgrund des Lösungsmittelanteils, der zum einen die Mischung fließfähiger macht und zum anderen die Anlösung der Papierwabe derart bewirkt, dass diese saugfähiger wird. Zum anderen einen guten Transport des Polyurethanharzes in idealer Konzentration, so dass die Imprägnierung zu einer Umschließung der Papierwabe und Einlagerung des Polyurethanharzes in einer Stärke führt, die der Papierwabe die gewünschten Materialeigenschaften erhält.

Bei einem zu geringen Lösungsmittelanteil wird das Papier schlechter durchdrungen. Eine Benetzung der Inneren Papierstruktur ist dadurch nicht mehr gewährleistet. Negativ ist dadurch, dass die Wabe wieder anfälliger für eine Feuchtigkeitsaufnahme ist.

Bei einer idealen Lösungsmittelkonzentration gelangt zum einen das Polyurethanharz tief in die Papierstruktur und macht die Imprägnierung dadurch resistent gegen Beschädigungen, wodurch selbst ein späterer Zuschnitt der Papierwabe möglich ist bei Erhalt der Imprägnierung. Zum anderen wird dies aber erreicht bei einer insgesamt dünneren Polyurethanharz-Schicht, wodurch das Material leichter und in der Verarbeitung elastischer bleibt, was den Anforderungen an eine Papierwabe entspricht und diese weiterhin vorteilhaft abgrenzt gegenüber beispielsweise Kunststoffwaben.

Ein zu hoher Lösungsmittelanteil schließlich führt zu einem zu geringen Transport an verdünntem Polyurethanharz. Dieses dringt zwar gut in die Papierstruktur ein, vermag aber nicht zur gewünschten Imprägnierung zu führen, da die Schichtstärke zu gering ist. Zudem kann es zu einer zu starken Anlösung der Papierwabenstruktur kommen.

Es werden ebenfalls die mit einer Imprägnierung auf Polyurethanharzbasis versehenen Papierwaben beansprucht, die gemäß dem Verfahren nach einem der vorangegangenen Ansprüche erzeugt wurden.

Diese Papierwaben zeichnen sich in ihrem Aufbau aus durch eine Polyurethanharz-Beschichtung, die in die Papierstruktur der Papierwabe hineinreicht. Hierdurch handelt es sich nicht um eine Ummantelung im herkömmlichen Sinne, sondern um eine strukturelle Imprägnierung, die dennoch erst an der bereits fertigen expandierten Papierwabe vorgenommen werden kann. Dies ist insbesondere vorteilhaft, da so nicht in die Produktion der Papierwabe an sich einzugreifen ist, sondern das Verfahren nachträglich an den Papierwaben erfolgen kann, die tatsächlich bezogen auf Ihren Anwendungsbereich über eine derartige Imprägnierung verfügen müssen.

Die Papierstruktur der Papierwabe ist hierbei zweckmäßigerweise derart von Polyurethanharz durchdrungen, dass die Papierwabe auch an Schnittflächen wasserfest ist, die erst nach der Imprägnierung erzeugt werden. Auf diese Weise kann die Papierwabe in ihrer gefertigten großflächigen Ausgangsform der Imprägnierung unterzogen werden, da ein nachträgliches Zuschneiden unproblematisch ist. In der Praxis wirkt sich dies sehr vorteilhaft aus, da so nicht eine Vielzahl von Zuschnitten der Imprägnierung zugeführt werden müssen, sondern lediglich aus einer zuvor imprägnierten Papierwabenfläche eine beliebige Zahl beliebig geformter Zuschnitte erfolgen kann.

Schließlich weisen sich die nach dem Verfahren hergestellten Papierwaben durch eine erhöhte Festigkeit aus, die durch die strukturelle Einlagerung des Polyurethanharzes bedingt ist.

## Patentansprüche

1. Verfahren zur kontinuierlichen Herstellung imprägnierter Papierwaben als Kernmaterial unter Verwendung von Polyurethanharz, zumindest umfassend die Verfahrensschritte:
(a) kontinuierliche Herstellung von expandiertem Papierwabenmaterial,
(b) kontinuierliche Behandlung des expandierten Papierwabenmaterials mit einem Imprägniermittel enthaltend eine Polyurethanharz-Lösungs-mittel-Mischung, die eine verringerte Viskosität durch einen Anteil von etwa 10% - 35% Lösungsmittel aufweist,
(c) Anlösen und vollständiges Durchdringen der Papierwaben mit dem Imprägniermittel,
(d) Reaktion des Polyurethanharzes mit der in der Papierwabe vorhandenen Feuchtigkeit sowie
(e) Verflüchtigung des Lösungsmittelanteils und Aushärten der imprägnierten Papierwabe.

2. Verfahren zur Imprägnierung von Papierwaben nach Anspruch 1,
**dadurch gekennzeichnet, dass**
das im Imprägniermittel ein Ein-Komponenten-Polyurethanharz verwendet wird.

3. Verfahren zur Imprägnierung von Papierwaben nach Anspruch 1 oder 2,
**dadurch gekennzeichnet, dass**
die Behandlung der Papierwabe mit Imprägniermittel bis zu einer Stärke von ca. 28 mm durch ein Aufsprühen des Imprägniermittels erfolgt.

4. Verfahren zur Imprägnierung von Papierwaben nach einem der vorangegangenen Ansprüche,
**dadurch gekennzeichnet, dass**
die Behandlung der Papierwabe mit Imprägniermittel ab einer Stärke von ca. 28 mm durch ein Tauchverfahren in Imprägniermittel erfolgt.

5. Verfahren zur Imprägnierung von Papierwaben nach einem der vorangegangenen Ansprüche,
**dadurch gekennzeichnet, dass**
als abschließender Verfahrensschritt das Lagern der imprägnierten Papierwabe in einem Wärme- bzw. Trockenschrank zur Beschleunigung der Aushärtung vorgesehen ist.

6. Verfahren zur Imprägnierung von Papierwaben nach einem der vorangegangenen Ansprüche,
**dadurch gekennzeichnet, dass**
das Imprägniermittel einen Anteil von etwa 20% bis 30% eines organischen Lösungsmittels enthält.

7. Papierwaben mit einer Imprägnierung auf Polyurethanharzbasis versehen, die gemäß dem Verfahren nach einem der vorangegangenen Ansprüche erzeugt wurde.

8. Papierwaben nach Anspruch 7,
**dadurch gekennzeichnet, dass**
das Polyurethanharz eine Beschichtung bildet, die in die Papierstruktur der Papierwabe hineinreicht.

9. Päpierwaben nach Anspruch 7 oder 8,
**dadurch gekennzeichnet, dass**
die Papierstruktur der Papierwabe derart von Polyurethanharz durchdrungen ist, dass die Papierwabe auch an Schnittflächen wasserfest ist, die erst nach der Imprägnierung erzeugt werden.

10. Papierwaben nach einem der Ansprüche 7 bis 9,
**dadurch gekennzeichnet, dass**
die Festigkeit der Papierwabe durch die Imprägnierung erhöht ist.

## Claims

1. Procedure for the continuous production of impregnated honeycombed paper as core material using polyurethane resin, whereby the steps of the procedure encompass as a minimum:
(a) continuous manufacture of expanded honeycombed paper material,
(b) continuous treatment of the expanded honeycombed paper material with an impregnation agent containing a polyurethane resin solution mixture which has a reduced viscosity through a proportion of ca. 10% - 35% solvent.
(c) partial dissolution and complete permeation of the paper honeycomb with the impregnation agent
(d) reaction of the polyurethane resin with the moisture inherent in the paper honeycomb as well as
(e) evaporation of the solvent content and hardening of the impregnated paper honeycomb.

2. Procedure for impregnating the paper honeycombs as in Claim 1, **characterized in that**
a single component polyurethane resin is used in the impregnation agent.

3. Procedure for impregnating paper honeycombs as in Claim 1 or Claim 2,
**characterized in that**
the treatment of the paper honeycomb with the impregnation agent up to thickness of ca. 28 mm is effected by spraying the impregnation agent.

4. Procedure for impregnating paper honeycombs in accordance with one of the aforementioned claims,
**characterized in that**
the treatment of the paper honeycomb with the impregnation agent from a thickness of ca. 28 mm upwards is effected by dip coating in the impregnation agent.

5. Procedure for impregnating paper honeycombs in accordance with one of the aforementioned claims,
**characterized in that**
as closing step in the process the storage of the impregnated paper honeycomb is to be undertaken in a heating or drying cupboard in order to accelerate the hardening

6. Procedure for impregnating paper honeycombs in accordance with one of the aforementioned claims,
**characterized in that**
the impregnation agent contains a share of about 20% to 30% of an organic solvent.

7. Treating paper honeycombs with impregnation on a polyurethane resin basis, which was created in accordance with the procedure according to one of the foregoing claims

8. Paper honeycombs in accordance with Claim 7,
**characterized in that**
the polyurethane resin forms a coating which reaches into the paper structure of the paper honeycomb.

9. Paper honeycombs in accordance with Claim 7 or 8,
**characterized in that**
The paper structure of the paper honeycomb is permeated by the polyurethane to such extent that the paper honeycomb is also waterproof on the cut surfaces which are first created after the impregnation.

10. Paper honeycombs in accordance with Claims 7 to 8,
**characterized in that**
the stability of the paper honeycomb is increased by the impregnation.

## Revendications

1. Procédé de fabrication continue de nid d'abeilles imprégné utilisé comme âme à base de résine polyuréthane, comprenant au moins les étapes de travail :
(a) fabrication continue de structure en nid d'abeilles expansé,
(b) traitement continu de la structure en nid d'abeilles expansé avec un agent d'imprégnation contenant un mélange à base de solvants et de résine polyuréthane qui présente une viscosité réduite avec une part d'environ 10 % - 35 % de solvants.
(c) mordançage et infiltration intégrale du nid d'abeilles avec l'agent d'imprégnation,
(d) réaction de la résine polyuréthane avec l'humidité présente dans le nid d'abeilles ainsi que
(e) volatilisation de la part de solvants et durcissement du nid d'abeilles imprégné.

2. Procédé d'imprégnation de nid d'abeilles selon la revendication 1,
**caractérisé en ce que**
une résine polyuréthane monocomposant est utilisée dans l'agent d'imprégnation.

3. Procédé d'imprégnation de nid d'abeilles selon la revendication 1 ou 2,
**caractérisé en ce que**
le traitement du nid d'abeilles avec l'agent d'imprégnation est effectué, jusqu'à une épaisseur d'environ 28 mm, par une vaporisation de l'agent d'imprégnation.

4. Procédé d'imprégnation de nid d'abeilles selon l'une des revendications précédentes,
**caractérisé en ce que**
le traitement du nid d'abeilles avec l'agent d'imprégnation est effectué, à partir d'une épaisseur d'environ 28 mm, par un procédé d'immersion dans l'agent d'imprégnation.

5. Procédé d'imprégnation de nid d'abeilles selon l'une des revendications précédentes,
**caractérisé en ce que**
le stockage du nid d'abeilles imprégné, qui est l'étape finale du procédé, soit prévu dans une étuve ou une armoire séchoir en vue d'accélérer le durcissement

6. Procédé d'imprégnation de nid d'abeilles selon l'une des revendications précédentes,
**caractérisé en ce que**
l'agent d'imprégnation comprend une part d'environ 20 à 30 % de solvant organique.

7. Nid d'abeilles doté d'une imprégnation à base de résine polyuréthane qui a été réalisée selon un procédé décrit dans l'une des revendications précédentes.

8. Nid d'abeilles selon la revendication 7,
**caractérisé en ce que**
la résine polyuréthane forme un revêtement qui pénètre dans la structure en papier du nid d'abeilles.

9. Nid d'abeilles selon la revendication 7 ou 8,
**caractérisé en ce que**
la structure en papier du nid d'abeilles est imprégnée de résine polyuréthane de façon à ce que le nid d'abeilles soit également imperméable à l'eau au niveau des surfaces de coupe qui ne sont produites qu'après l'imprégnation.

10. Nid d'abeilles selon l'une des revendications 7 à 8,
**caractérisé en ce que**
la stabilité du nid d'abeilles est améliorée par l'imprégnation.
